# EUROPÄISCHE PATENTANMELDUNG

(11) **EP 0 164 053 A2**
(43) Veröffentlichungstag der Anmeldung: **11.12.1985**
(21) Anmeldenummer: 85106520.1
(22) Anmeldetag: 28.05.1985
(51) Int. Cl.: B24B 1/00

(54) **Verfahren zur Kaltverarbeitung von Glas**

(30) Priorität: 05.06.1984 AT 1836/84
(71) Anmelder: Henkel Kommanditgesellschaft auf Aktien, 40191 Düsseldorf (DE)
(72) Erfinder: Frieser, Erich P., A-1160 Wien (AT); Jainschig, Alexander, A-1030 Wien (AT)

(57) **Zusammenfassung**

Glasoberflächen werden mit einer wässrigen Aufschlämmung von mineralischen Polier- und Schleifmitteln behandelt. Die Aufschlämmung enthält 0,5 bis 5 Gew.-% eines Kationtensids, gegebenenfalls zusammen mit einem nichtionischen Tensid. Nach dem Schleifen oder Polieren werden die Glasgegenstände manuell oder maschinell auf übliche Weise gereinigt, wobei Schleifstaub und Poliermittelrückstände leicht entfernt werden.

## Beschreibung

Glas gehört zu den technischen Erzeugnissen, für die immer neue Einsatzmöglichkeiten gefunden werden. Von altersher wird es aber immer noch zur Herstellung von Spiegeln, Gläsern, Dekorgegenständen, Brillen und optischen Linsen verwendet. Hierzu bedarf das Glas einer Nachbehandlung, der sogenannten Kaltverarbeitung. Dabei werden im wesentlichen Unebenheiten auf den Glasflächen durch Schleifen und Polieren entfernt. Durch Schleifen können den Gläsern außerdem Verzierungen beigebracht werden.

Das Schleifen und Polieren erfolgt im allgemeinen in Gegenwart wäßriger Aufschlämmungen mineralischer Polier- und Schleifmittel auf der Basis von Polierrot (Eisenoxid) oder Ceroxid oder sogenanntem Schleifsand aus feinem Quarzsand oder Marmorpulver. Die Poliermittelrückstände mischen sich während der Glasbearbeitung mit dem anfallenden Schleifstaub und haften gemeinsam an den Gläsern, was unerwünscht ist.

Man hat daher schon versucht, die verunreinigten Gläser nach der Bearbeitung in wäßrige Bäder mit einem Gehalt an handelsüblichen pulverförmigen oder flüssigen Geschirrspülmitteln zu tauchen, jedoch haften die Mischungen aus Poliermittelrückständen und Schleifstaub so fest auf der Glasoberfläche, daß eine manuelle Nachbearbeitung mit Bürsten und anschließendem Spülen unerläßlich war. Selbst unter Zuhilfenahme von Geschirrspülmaschinen und dem Einsatz der hierfür handelsüblichen Reinigungs- und Klarspülmittel wurde keine befriedigende Reinigungswirkung erzeugt.

Es wurde nun gefunden, daß der Zusatz von Kationtensiden oder Kationtensidgemischen gegebenenfalls zusammen mit nichtionischen Tensiden, zu den wäßrigen Schleif- bzw. Poliermittelaufschlämmungen offenbar eine Hydrophobierung der bearbeiteten Glasoberfläche bewirkt, so daß ein anschließendes Reinigen der Gläser In geschirrspülmittelhaltigen Wasserbädern bzw. Geschirrspülmaschinen auf einfache Weise möglich wurde. Dabei ist es gleichgültig, ob man die Gläser sofort nach der Bearbeitung reinigte oder, was den praktischen Arbeitsgängen eher entspricht, sie erst nach mehrstündigem Stehenlassen in die Ge- schirrspülmascₕinen einbrachte.

Aus der US-PS 3 210 286 sind flüssige Scheuermittel bekannt, die im wesentlichen aus einer stabilen wäßrigen Suspension von 45 bis 60 % eines wasserunlöslichen anorganischen Abrasivstoffs mit solcher Teilchengröße, daß über 99 % davon ein US-mesh-Sieb 200 passieren, 2 bis 4 % eines organischen wasserlöslichen, anionischen oder kationischen Tensids, 3 bis 7 % eines Kondensats aus einem C₁₀-C₁₈-Fettsäuremonoethanolamid und 2 bis 3 Mol Ethylenoxid sowie 25 bis 45 % Wasser bestehen, die bei Zimmertemperatur gießbar sind und eine scheinbare Viskosität zwischen 7 000 und 25 000 cP aufweisen. Die Prozentangaben beziehen sich auf das Gesamtgewicht der Mittel. Diese Mittel sollen auf vertikale Flächen aufgebracht werden können und diese mit einem stabilen Film bedecken, der nicht sofort wieder abläuft.

Die US-PS 3 607 161 betrifft eine Scheuermittelzusammensetzung, die frei ist von wasserunlöslichen Anteilen und die im wesentlichen aus 40 bis 99 % eines wasserlöslichen Abrasivstoffes aus Alkali- oder Erdalkalisalzen und 0,1 bis 30 % eines 2-Alkyl-2-hydroxyethyl-imidazolins besteht.

In beiden Fällen liegen zwar wäßrige flüssige Mittel mit einem Gehalt an Schleifmitteln, Kationtensiden und gegebenenfalls Fettsäurealkanolamid-Ethylenoxid-Kondensaten vor. Sie stellen jedoch flüssige, scheuernd wirkende Reinigungsmittel dar, die nicht zur Kaltverarbeitung von Glas geeignet sind, ebenso wie wäßrige Aufschlämmungen von Schleif- und Poliermitteln nicht als flüssige, scheuernd wirkende Reinigungsmittel geeignet sind.

Die Erfindung betrifft daher ein Verfahren zur Kaltverarbeitung von Glas durch Schleifen und Polieren unter Verwendung wäßriger Aufschlämmungen mineralischer Polier- und Schleifmittel, das dadurch gekennzeichnet ist, daß man den Aufschlämmungen 0,5 bis 5, vorzugsweise 1 bis 2 Gew.-%, bezogen auf die gesamte Aufschlämmung, eines Kationtensids bzw. eines Gemisches aus Kationtensiden, gegebenenfalls zusammen mit nichtionischen Tensiden, zusetzt, das Glas in üblicher Weise schleift oder poliert und es anschließend nach beliebigen Zeiträumen manuell oder maschinell unter Geschirreinigungsbedingungen reinigt.

Als Kationtenside kommen stickstoffhaltige Verbindungen wie quartäre Ammoniumverbindungen vom Typ oder

in Betracht, wobei R einen Alkylrest mit 10 bis 20 Kohlenstoffatomen und x ein Halogenion, vorzugsweise ein Chlor- oder Bromion oder ein Hydrogensulfation bedeutet. Die Kationtenside können als Individuen oder als Gemische untereinander eingesetzt werden.

Den Kationtensiden können auch noch nichtionische Tenside zugesetzt werden. Als solche kommen besonders die Anlagerungsprodukte von 2 bis 30, vorzugsweise 4 bis 10 Mol Ethylenoxid an C₁₀-C₂₀-, vorzugsweise C₁₄-C₁₆-Alkylamine und/oder C₁₀-C₂₀-Fettsäurenikanolamide, insbesondere Diethanolamide in Betracht.

### Beispiele

Die in der Tabelle 1 aufgeführten quartären Ammoniumverbindungen wurden in den angegebenen Mengen wäßrigen Aufschläm- mungen von Poliererde bzw. Glasstaub zugesetzt. Dann wurde auf Trinkgläser ein umlaufender 1 Zentimeter breiter Dekor- i streifen eingeschliffen und diese anschließend ca. 3 Stunden lang an der Luft stehengelassen. Dann wurde die Gläser in eine üb- ; liche Geschirrspülmaschine eingesetzt und mit handelsüblichen Reinigungs- und Klarspülmitteln behandelt. Anschließend wurde der Reinigungseffekt visuell benotet, d.h. aus jeweils 3 Pa- , rallelbeurteilungen wurde der Mittelwert gebildet. Dabei bedeutet 1 die völlige und 5 praktisch gar keine Entfernung von Schleifmittelrückständen. Wie zu erkennen ist, wurde in praktisch allen Fällen eine deutliche Verbesserung des Reinigungseffektes erzielt.

In einer zweiten Versuchsreihe wurden den Poliermittel-Aufschlämmungen Kombinationen der zuvor angeführten Verbindungen zugesetzt. Die Ergebnisse sind der Tabelle 2 zu entnehmen.

Besonders vorteilhaft zeigte sich die Kombination aus 1 Gewichtsteil Dimethyldistearylammoniumchlorid und 5 Gewichtsteilen eines Anlagerungsproduktes von 25 Mol Ethylenoxid an 1 Mol Stearylamin.

## Patentansprüche

1. Verfahren zur Kaltverarbeitung von Glas durch Schleifen und Polieren unter Verwendung wäßriger Aufschlämmungen mineralischer Polier- und Schleifmittel, dadurch gekennzeichnet, daß man den Aufschlämmungen 0,5 bis 5, vorzugsweise 1 bis 2 Gew.-%, bezogen auf die gesamte Aufschlämmung, eines Kationtensids bzw. eines Gemisches aus Kationtensiden, gegebenenfalls zusammen mit nichtionischen Tensiden, zusetzt, das Glas in üblicher Weise schleift oder poliert und anschließend nach beliebigen Zeiträumen manuell oder maschinell unter Geschirreinigungsbedingungen reinigt.

2. Verfahren nach Anspruch 1, dadurch gekennzeichnet, daß man als Kationtenside stickstoffhaltige Verbindungen vom Typ oder wobei R einen Alkylrest mit 10 bis 20 Kohlenstoffatomen und x ein Halogenion, vorzugsweise ein Chlor- oder Bromion oder ein Hydrogensulfation bedeuten, als Individuen oder als Gemische untereinander, zusetzt.

3. Verfahren nach Anspruch 1 und 2, dadurch gekennzeichnet, daß man außerdem nichtionische Tenside, vorzugsweise Anlagerungsprodukte von 2 bis 30, vorzugsweise 4 bis 10 Mol Ethylenoxid an C₁₀-C₂₀-, vorzugsweise C₁₄-C₁₆-Alkylamine und/oder C₁₀-C₂₀-Fettsäurealkanolamide, insbesondere Diethanolamide, zusetzt.
